# EUROPÄISCHE PATENTSCHRIFT

(11) **EP 0 216 067 B1**
(45) Veröffentlichungstag und Bekanntmachung des Hinweises auf die Patenterteilung: **31.05.1989**
(21) Anmeldenummer: 86110169.9
(22) Anmeldetag: 24.07.1986
(51) Int. Cl.: C23C 8/40, C02F 1/72, C02F 1/74

(54) **Verfahren und Vorrichtung zur Entfernung von Alkalinitrit aus nitrathaltigen Salzbädern**
Process and apparatus for removing alkali nitrite from salt baths containing nitrate
Procédé et appareil pour l'élimination de nitrite de métal alcalin de bains salins contenant du nitrate

(30) Priorität: 24.09.1985 DE 3533935
(43) Veröffentlichungstag der Anmeldung: 01.04.1987
(73) Patentinhaber: Degussa Aktiengesellschaft, 60311 Frankfurt (DE)
(72) Erfinder: Kunst, Helmut, Dr., D-6458 Rodenbach 1 (DE); Scondo, Christian, D-6450 Hanau 9 (DE)

(56) Entgegenhaltungen:
- US-A- 4 268 397
- US-A- 4 280 914
- US-A- 4 294 706

## Beschreibung

Die Erfindung betrifft ein Verfahren zur Entfernung von Alkalinitrit aus nitrathaltigen, zum Abkühlen von Bauteilen nach dem Nitrieren verwendeten Salzbädern und eine entsprechende Vorrichtung.

In der DE-PS 2514 398 wird ein Salzbad zum Kühlen badnitrierter Bauteile aus Eisen und Stahl beschrieben, das Natrium- und Kaliumhydroxid mit etwa 10 % Alkalinitrat enthält. Dieses Salzbad wird in zunehmendem Umfang in der Industrie eingesetzt, um die den badnitrierten Bauteilen bei Entnahme aus dem Nitrierbad anhaftenden Cyanid- und Cyanatreste zu Carbonat umzusetzen und damit unschädlich zu machen. Besondere Bedeutung erlangten diese Salzbäder, als sich herausstellte, daß unter veränderten Behandlungsbedingungen eine deutliche Erhöhung des Korrosionswiderstandes nitrierter Bauteile erreichbar ist.

Bei Betrieb dieser Salzbäder wird, besonders bei hohen Durchsätzen, durch die Umsetzung von Cyanid und Cyanat zu Carbonat ein Teil des Nitrates zu Nitrit reduziert. In der Praxis wird üblicherwiese so verfahren, daß die Werkstücke mindestens so lange in dem bei einer Temperatur von 330 bis 400° C betriebenen Abkühlbad verbleiben, bis sie dessen Temperatur angenommen haben und die Entgiftungsreaktion bzw. die Korrosionsschutzbehandlung abgeschlossen ist. Dann werden die Werkstücke dem Abkühlbad entnommen und in kaltem Wasser abgekühlt. Enthält des Abkühlbad Nitrit, reichert sich dieses in dem zum Abkühlen verwendeten Wasser an. Dementsprechend muß dieses Wasser ebenfalls entgiftet werden. Dieser zusätzliche Arbeitsgang kann eingespart werden, wenn die Entstehung des Nitrits unterbunden oder das Nitrit unmittelbar nach seiner Entstehung vernichtet werden kann.

Es war daher Aufgabe der vorliegenden Erfindung, ein Verfahren zur Entfernung von Alkalinitrit aus nitrathaltigen, zum Abkühlen von Bauteilen nach dem Nitrieren verwendeten Salzbädern zu entwickeln, um einen zusätzlichen Entgiftungsarbeitsgang zu vermeiden.

Diese Aufgabe wird erfindungsgemäß dadurch gelöst, daß das im Salzbad gebildete Nitrit dort zu Nitrat oxidiert wird. Vorzugsweise wird hierzu in den Betriebspausen Luft durch das Bad geblasen.

Mit dieser einfachen und einfach durchzuführenden Maßnahme gelingt es überraschenderweise, in der Salzschmelze das gebildete Nitrit zu Nitrat zu oxidieren. Die Behandlung des Abkühlbades erfolgt in Betriebspausen, z.B. nachts, an Wochenenden oder, wenn im vorgeschalteten Nitriersalzbad über längere Zeit keine Bauteilnitrierung erfolgt. Es ist von Vorteil, die Oxidationsbehandlungen in möglichst kurzen Zeiträumen durchzuführen, um das sich bildende Nitrit möglichst schon bei geringen Konzentrationen zu oxidieren.

Diese Badregenerierung ist am wirkungsvollsten, wenn die Luft in sehr feiner Verteilung durch das Salzbad strömt. Das läßt sich am besten erreichen mit einem ringförmigen Belüftungsrohr, das unterhalb des üblicherweise in derarti gen Bädern vorhandenen Umwälzrührers angebracht ist. Die Abbildung zeigt schematisch eine beispielhafte Ausführungsform. Das ringförmige Belüftungsrohr (4) ist an der zum Umwälzrührer (3) gerichteten Oberfläche mit Bohrungen (5) versehen, so daß die daraus austretende Luft direkt in den Umwälzrührer (3) geleitet und von diesem im Bad (2) verteilt wird, das sich in einem Tiegel (1) befindet.

Die notwendige Luftmenge hängt naturgemäß primär von der Menge des entstehenden Nitrits ab und damit von der Menge des in das Abkühlbad eingebrachten Nitriersalzes, letzten Endes also von Größe, Form und Menge der behandelten Bauteile. Rechnerisch ergibt sich ein Luftbedarf von ca. 1.625 Liter pro kg zu oxidierenden Natriumnitrits. Mit der beschriebenen Vorrichtung erreicht man einen Ausnutzungsgrad von 60 bis 80 %, weshalb man in der Praxis 2.000 bis 2.700 Liter Luft pro kg Natriumnitrit benötigt.

Folgende Beispiele sollen das erfindungsgemäße Verfahren näher erläutern.

1. In einer Salzbadnitrieranlage wurden in zwei Schichten stabförmige Bauteile salzbadnitriert und in einem Salzbad, das eine Temperatur von 370_{°} C hatte, abgekühlt. Die Wanne, die das Abkühlsalzbad enthielt, hatte eine Größe von 800 x 600 x 900 mm und einen Salzinhalt von 900 kg mit folgender Ausgangszusammensetzung (in Gew.-%):
NaOH 18,4
KOH 42,5
Na₂C0₃ 28,3
NaNOs 10,8
NaN0₂ 0,0

Nach einer Betriebsdauer von 16 Stunden (= 2 Schichten) hatte sich die Zusammensetzung des Bades in Gew.-% wie folgt geändert:
NaOH 18,2
KOH 41,8
Na₂C0₃ 29,2
NaNOs 10,7
NaN0₂ 0,1

Der prozentuale Gehalt an Natriumnitrit entsprach einer absoluten Menge von 0,9 kg. Rechnerisch ergab sich ein Luftbedarf von 1.465 Liter (bei 100 % Ausnutzung). Da der Ausnutzungsgrad vorher nicht bekannt war, wurde mit der doppelten Luftmenge gearbeitet. Bei der zur Verfügung stehenden Zeit von 7 Stunden waren demnach 420 Liter Luft pro Stunde durch das Bad zu leiten. Bereits nach 4,5 Stunden zeigte die laufende analytische Überwachung, daß der Gehalt an Natriumnitrit auf 0 Prozent gesunken war. Es errechnet sich daraus ein Ausnutzungsgrad der Luft von 78 %. Gleichzeitig mit der Belüftung wurde das Bad entschlammt, so daß bei Wiederbeginn der Arbeit folgende Badzusammensetzung in Gew.-% vorlag:
NaOH 19,1
KOH 42,5
NaεCOs 27,6
NaNOs 10,8
NaN0₂ 0,0

2. Wellenförmige Bauteile wurden salzbadnitriert und in einem Abkühlbad abgekühlt. Die Wannengrö- ße betrug 1200 x 1700 x 1500 mm, der Salzinhalt 6000 kg, die Temperatur 370° C. Gearbeitet wurde in drei Schichten. Nachstehend wird die Ausgangszusammensetzung des Bades und dessen Zusammensetzung nach 112 Stunden Arbeitszeit angegeben:

Die absolute Menge an gebildetem NaN0₂ betrug 18 kg, die rechnerische Luftmenge 29.250 Liter. Auch hier wurde zunächst mit der doppelten Luftmenge gearbeitet. Allerdings verfügte dieses große Abkühlbad über zwei Umwälzer, daher wurde die Belüftung auch über zwei Belüftungsrohre durchgeführt. Je Belüftungsrohr wurden 1.220 Liter Luft pro Stunde eingeleitet. Auch in diesem Falle wurde festgestellt, daß bereits nach 15 Stunden das Nitrit völlig umgesetzt war, was einem Ausnutzungsgrad von nahezu 80 % entspricht. Die Zusammensetzung des Bades nach der Belüftung entsprach bis auf geringe Unterschiede der angegebenen Ausgangszusammensetzung.

## Patentansprüche

1. Verfahren zur Entfernung von Alkalinitrit aus nitrathaltigem, zum Abkühlen von Bauteilen nach dem Nitrieren verwendeten Salzbädern, dadurch gekennzeichnet, daß das im Salzbad gebildete Nitrit dort zu Nitrat oxidiert wird.

2. Verfahren nach Anspruch 1, dadurch aekennzeichnet, daß zur Oxidation von Nitrit zu Nitrat in Betriebspausen Luft durch das Salzbad geblasen wird.

3. Vorrichtung zur Durchführung des Verfahrens nach den Ansprüchen 1 und 2, bestehend aus einem Tiegel mit Umwälzrührer, dadurch aekennzeichnet, daß ein ringförmiges, mit Bohrungen (5) versehenes Belüftungsrohr (4) unterhalb des Umwälzrührers (3) im Salzbad (2) angebracht ist.

## Claims

1. A process for the removal of alkali nitrite from the nitrate-containing salt baths used to cool workpieces after nitriding, characterized in that the nitrite formed in the salt bath is oxidized to nitrate therein.

2. A process as claimed in claim 1, characterized in that, to oxidize nitrite to nitrate, air is blown through the salt bath during intervals in operation.

3. An apparatus for carrying out the process claimed in claims 1 and 2, consisting of a crucible with a circulation stirrer, characterized in that an annular aeration pipe (4) provided with bores (5) is arranged beneath the circulation stirrer (3) in the salt bath (2).

## Revendications

1. Procédé d'élimination de nitrites alcalins de bains salins utilisés pour le refroidissement de pièces de construction après la nitration, caractérisé en ce que le nitrite formé dans le bain salin est oxydé là en nitrate.

2. Procédé selon la revendication 1, caractérisé en ce que de l'air est soufflé pour l'oxydation des nitrites en nitrates pendant les arrêts de fonctionnement à travers le bain salin.

3. Dispositif pour l'exécution du procédé selon les revendications 1 et 2, consistant en un creuset avec agitateur de révolution, caractérisé en ce qu'un tube d'aération annulaire (4) pourvu d'orifices (5) est appliqué en-dessous de l'agitateur planétaire (3) dans le bain salin (2).
